# FASCICULE DE BREVET EUROPEEN

(11) **EP 0 162 787 B1**
(45) Date de publication et mention de la délivrance du brevet: **14.09.1988**
(21) Numéro de dépôt: 85420005.2
(22) Date de dépôt: 10.01.1985
(51) Int. Cl.: D02G 3/36, D01H 1/12

(54) **Procédé pour l'obtention d'un file à âme**
Verfahren zum Herstellen eines umsponnenen Garnes
Process for manufacturing a spun cored yarn

(30) Priorité: 24.02.1984 FR 8403083
(43) Date de publication de la demande: 27.11.1985
(73) Titulaire: DEVTEX, F-92408 Courbevoie (FR)
(72) Inventeur: Faure, Jean-Louis, F-21340 Noley (FR); Schoumacher, Marcel, F-42300 Roanne (FR)
(74) Mandataire: Laurent, Michel

(56) Documents cités:
- FR-A- 484 354
- US-A- 4 365 464

## Description

La présente invention concerne un perfectionnement apporté aux techniques de filature permettant de réaliser des filés de fibres et, plus particulièrement, des filés de fibres obtenus par la mise en oeuvre du EP-A 0 085 635

Elles concernent plus spécialement un perfectionnement qui permet d'obtenir des filés de fibres ayant une structure telle qu'ils comportent une âme centrale constituée de fibres discontinues, cette âme étant recouverte d'une gaine externe également constituée de fibres discontinues, ces fibres pouvant être de même nature ou de nature différente.

Ainsi que cela est décrit dans le EP-A-0 085 635 précité, on soumet les fibres à former l'âme interne à une fausse torsion et on projette sur ce filé, en amont de la broche de fausse torsion, des fibres élémentaires, la projection desdites fibres élémentaires sur l'âme dans la zone de remontée de torsion étant réalisée au moyen d'une surface de guidage mobile sur laquelle lesdites fibres sont délivrées tangentiellement et qui tend à exercer une force de traction sur l'extrémité libre desdites fibres, l'âme étant déplacée tangentiellement par rapport à la surface de guidage précitée selon une direction concourante avec la direction d'amenée des fibres.

De préférence, on utilise comme surface de guidage mobile un guide rotatif condenseur disposé à la sortie du système d'étirage des fibres.

Dans le cas où l'âme est également constituée par un filé de fibres realisé directement sur la même machine, un deuxième système d'étirage est prévu pour amener les fibres destinées à former cette âme.

Or on a trouvé, et c'est ce qui fait l'objet de la présente invention, qu'il était possible d'obtenir un filé de fibres du type précité, c'est-à-dire dans lequel l'âme et la couverture sont à base de fibres discontinues, en utilisant un seul et même système d'étirage. Une telle manière de procéder augmente notablement les possibilités d'exploitation et permet d'obtenir des fils variés dont l'âme et la couverture peuvent être soit composés de fibres de même nature soit composées de fibres de nature différente et ce, sans adaptation particulière du matériel.

Par ailleurs, le procédé selon l'invention permet de diminuer les pertes de fibres ainsi que d'obtenir des filés plus fins et plus réguliers.

D'une manière générale, l'invention concerne donc un perfectionnement au procédé d'obtention d'un filé de fibres du type dans lequel l'âme interne est également constituée de fibres discontinues, le procédé selon l'invention se caractérisant par le fait:
- que l'ensemble des fibres (âme et couverture) sont soumises à l'action d'un système d'étirage commun:
- qu'à la sortie du système d'étirage commun, une partie des fibres seront délivrées progressivement sur une surface de guidage mobile, sur laquelle elles sont maintenues à plat, cette surface tendant à exercer une force de traction sur l'extrémité libre desdites fibres alors que l'autre partie des fibres est maintenue éloignée par rapport à ladite surface pour être amenée en contact tangentiel avec celle-ci en aval de la zone de projection de la première partie de fibres sur ladite surface.

Au sens de la présente invention par «système d'étirage commun», on entend soit un système d'étirage unique pour la totalité des fibres soit deux systèmes fonctionnant simultanément en parallèle.

Grâce à un tel procédé, il est possible de réaliser des filés à âme dans lesquels l'âme et la couverture peuvent être à base de matières différentes ou similaires.

Avantageusement, les fibres auront cependant des longueurs différentes, les fibres destinées à former l'âme ayant une longueur supérieure à celles destinées à former la couverture.

La ou les matières permettant la réalisation d'un filé conforme à l'invention peuvent être amenées au système d'étirage soit sous la forme d'un mélange intime soit sous la forme de mèches et/ou rubans séparés.

De plus, le procédé selon l'invention permet de faire varier facilement le pourcentage de chacune des matières.

L'invention et les avantages qu'elle apporte seront cependant mieux compris grâce aux exemples de réalisation donnés ci-après à titre indicatif mais non limitatif et qui sont illustrés par les schémas annexés dans lesquels:
la fig. 1 est une vue en perspective schématique d'une installation permettant la mise en oeuvre du procédé selon l'invention, installation dans laquelle le système d'étirage commun est constitué par un seul train d'étirage de système conventionnel à manchons;
la fig. 2 est une vue de détail, de côté, montrant la manière dont est réalisée la séparation des fibres et l'amenée des fibres de couverture sur l'âme formée;
les fig. 3-4, 5-6, 7-8, 9-10, illustrent schématiquement quatre possibilités de mise en oeuvre du procédé selon l'invention;
la fig. 11 est une vue partielle, en perspective, d'une forme de mise en oeuvre de l'invention selon laquelle les fibres sont amenées au moyen d'un système d'étirage commun constitué de deux trains d'étirage à manchons fonctionnant en parallèle;
les fig. 12 et 13 sont des vues respectivement de côté et de dessus montrant plus en détail la structure de la surface de guidage utilisée pour la mise en oeuvre de cette variante et la manière dont les fibres sont distribuées sur cette surface de guidage.

Si l'on se reporte aux schémas annexés, les figures 1, 3, 5, 7 et 9 illustrent, schématiquement, une position de travail d'une machine permettant la mise en oeuvre du procédé selon l'invention, c'est-à-dire permettant de réaliser en une seule étape, un filé à âme comportant une âme formée de fibres discontinues et une couverture également en fibres discontinues. La figure 2 montre plus en détail la manière dont est réalisée la jonction âme/fibres de couverture, les figures 4, 6, 8 et 10 montrant différentes possibilités sur la manière dont les fibres sont amenées au système d'étirage commun.

Si l'on se reporte à ces figures, l'installation pour la mise en oeuvre du procédé selon l'invention comporte essentiellement un système d'étirage conventionnel, un pour chaque position de travail, désigné par la référence générale (1) et qui, dans le cas présent, est un système classique à manchons, bien connu des techniciens et qui ne sera donc pas décrit en détail. Bien entendu, tout autre système d'étirage équivalent pourrait être utilisé.

En aval de la dernière paire de cylindres étireurs (2-3) du système d'étirage (1) est disposée une surface de guidage (4) constituée par un disque rotatif, surface qui présente une gorge périphérique (5), en forme de V et dont le fond est percé d'orifices (6) permettant d'y créer une dépression. Dans cette forme de mise en oeuvre de l'invention, la surface de guidage rotative est disposée de telle sorte que le fond de la gorge soit sensiblement disposé dans le prolongement de l'axe du train d'étirage (1).

Une broche de fausse torsion à friction (7), à courroies croisées par exemple, est disposée en aval du guide condenseur rotatif (4.) Un système d'appel (8) est prévu avant les moyens de renvidage (9) qui, dans le cas présent, seront constitués par un système de renvidage à entraînement tangentiel ne communiquant pas de torsion additionnelle au filé formé. Bien entendu, tout autre système de renvidage permettant éventuellement de communiquer une torsion additionnelle pourrait être utilisé.

En résumé, une telle installation a une structure similaire à celle faisant l'objet du EP-A 0085635 cité dans le préambule de la présente description, si ce n'est qu'elle ne comporte pas de moyens additionnels permettant de délivrer un fil d'âme.

En effet, conformément au procédé selon l'invention, l'âme du filé est obtenu directement à partir des fibres introduites dans le système d'étirage commun (1) que comporte cette installation.

La seule adaptation réside, ainsi que cela ressort de la figure 2, dans la mise en place d'un élément de guidage (10), constitué par exemple par un diabolo en céramique, guide disposé de telle sorte que le trajet des fibres à la sortie des rouleaux d'étirage (2-3) soit tel qu'une partie des fibres vienne envelopper ladite surface de guidage alors qu'une autre partie soit éloignée de ladite surface de guidage (4) pour être ensuite ramenée sensiblement tangentiellement à ladite surface dans le prolongement de la zone d'action de la broche de fausse torsion (7), en aval du point où la première partie des fibres est distribuée sur ladite surface de guidage.

Grâce à cette simple adaptation, il est possible, en utilisant comme matières fibreuses des fibres de même nature ou de nature différente, d'obtenir directement un filé à âme dans lequel l'âme est également à base de fibres. De préférence, les fibres auront des longueurs différentes, les fibres les plus longues pouvant former soit l'âme soit la couverture. Dans le cas où les fibres les plus longues formeront l'âme, en fonctionnement normal, elles seront alors amenées à passer autour du guide déviateur (10) alors que les fibres les plus courtes (fibres 12) seront projetées sur la surface de guidage (4) et viendront envelopper cette dernière pour être ensuite emprisonnées dans le fil d'âme, la torsion communiquée par la broche (7) remontant le long de ce fil.

Cette prise des fibres (12) par l'âme se fait d'une manière similaire à celle décrite dans le EP-A 0 085 635 mentionné dans le préambule et ne sera donc pas décrite en détail par mesure de simplification.

Les figures 11, 12 et 13 illustrent une variante conforme à l'invention dans laquelle le système d'étirage commun (1) est constitué de deux systèmes à manchons (la-1b), fonctionnant en parallèle, dispositif couramment utilisé dans la filature de fibres.

Dans cette variante, l'un des systèmes, par exemple le système (1 a) permet de délivrer les fibres destinées à former la couverture alors que l'autre système (1b) délivre les fibres destinées à former l'âme. Conformément à l'invention, les fibres provenant du système (1 a) sont délivrées sur une surface de guidage (4), rotative, et viennent envelopper cette surface alors que les autres fibres provenant du système (1 b), et qui sont destinées à former l'âme, seront amenées verticalement, tangentiellement à cette surface dans le prolongement de la broche de fausse torsion (7). La torsion communiquée par la broche (7) remonte comme précédemment le long du fil formé et permet d'emprisonner les fibres provenant du système d'étirage (1). Par rapport aux exemples de mise en oeuvre décrits précédemment, le guide condenseur (4) a une structure différente et se présente d'une manière générale sous la forme d'un tambour rotatif disposé parallèlement à la sortie du système d'étirage (1), ce tambour rotatif comportant une partie (4a) perforée, située du côté de la sortie des fibres et une partie (4b) de plus grand diamètre située à l'arrière et qui permet d'assurer le guidage des fibres. Cet élément condenseur est disposé de telle sorte que les fibres destinées à former l'âme tangen- tent la surface (4a) alors que les fibres destinées à former la couverture viennent envelopper cette surface.

Les exemples qui suivent montrent la mise en oeuvre du procédé selon l'invention et les avantages qu'apporte ce procédé:
- l'exemple 1 concerne l'obtention d'un filé à âme selon l'invention à partir d'une source unique d'alimentation (rubans par exemple);
- les exemples 2, 3, 4, 5 et 6 illustrent l'obtention d'un fil selon l'invention dans lesquels les fibres alimentaires proviennent de deux alimentations séparées (mèche et/ou ruban), ces matières étant amenées en parallèle à l'intérieur d'un système d'étirage commun;
- l'exemple 7 illustre un mode de mise en oeuvre de l'invention tel que schématisé aux figures 11, 12 et 13 et dans lequel les fibres alimentaires proviennent également de deux sources séparées soumises à l'action d'un système d'étirage commun constitué de deux trains d'étirage fonctionnant en parallèle.

### Exemple 1

Cet exemple est illustré plus particulièrement par les figures 1,2,3.

On réalise un filé à âme conforme à l'invention dans les conditions suivantes.

La matière alimentaire est constituée par un ruban de coton formé d'un mélange comportant 15% de fibres comprises entre 2,8 cm et 4 cm et 85% de fibres courtes comprises entre 1,5 cm et 2,8 cm.

Ce ruban R a un titre de 33000 dtex.

Il est introduit, ainsi que cela ressort des figures 1 et 4, à plat, à l'intérieur d'un système d'étirage unique (1), des guides latéraux (13-14-15-16) étant prévus de chaque côté pour assurer un guidage parfait de la matière.

La vitesse Vₒ de la dernière paire de cylindres étireurs (2-3) est réduite à 200 m/mn.

La surface de guidage est constituée par un guide condenseur (4), rotatif, soumis à une aspiration interne, et tournant à une vitesse de 260 m/mn. La surface de ce guide présente une gorge en forme de V inclinée à 120°. Ce guide est disposé immédiatement à la sortie de la dernière paire des cylindres étireurs (2-3), de telle sorte que le fond de la gorge soit disposé sensiblement dans l'axe du système d'étirage.

En aval de ce guide, est disposée une broche de fausse torsion (7) qui est constituée par une broche à friction à courroies croisées, inclinées à 45°, la vitesse linéaire des courroies étant réglée à 550 m/mn.

Les cylindres d'appel (8) ont une vitesse V₂ sensiblement égale à la vitesse Vₒ des cylindres (2-3) et le renvidage est effectué à cette même vitesse. La mise en oeuvre pour l'obtention d'un filé conforme à l'invention est la suivante.

Après avoir formé une amorce de fil, on fait passer la totalité des fibres autour du guide déviateur (10). Par suite, les fibres les plus courtes continuent à être délivrées sur la surface de guidage (4) alors que les fibres les plus longues sont tordues par l'action de la broche (7), la torsion remontant pratiquement jusqu'au niveau de la dernière paire de cylindres étireurs (2-3). Les fibres courtes qui enveloppent la surface de guidage sont projetées sur l'âme ainsi formée et sont prises par la torsion.

A la sortie de la broche (7), on obtient un filé à âme dont l'âme elle-même est constituée par des fibres, les fibres périphériques étant parfaitement liées à cette âme. Ce filé a un titre de 330 dtex et présente de très bonnes caractéristiques textiles tant du point de vue résistance que d'un point de vue régularité. Il peut être utilisé tel quel aussi bien qu'en tissage qu'en tricotage.

### Exemple 2

Cet exemple est illustré par les figures 5 et 6.

Dans cet exemple, la matière alimentaire est constituée de deux mèches de coton (R1-R2), la mèche de coton R1 étant un coton peigné ayant un titre de 3300 Dtex et la mèche de coton R2 étant également une mèche de coton peigné ayant un titre de 3200 dtex, mais dont les fibres sont légèrement plus courtes que celles de la mèche R1.

Comme précédemment, les deux mèches R1 et R2 sont introduites simultanément à l'intérieur d'un système d'étirage (1) mais sont, dans le cas présent, maintenues séparées l'une de l'autre à l'intérieur du système d'étirage tel que cela est représenté à la figure 6.

Lors du lancement, on commence par lancer la mèche R1 en la faisant passer autour du guide déviateur (10). Cette mèche R1 forme l'âme du filé. L'amorce du filé étant ainsi réalisée, on introduit la mèche R2 à l'intérieur du système d'étirage, les deux mèches R1 et R2 étant parallèles. Les fibres de la mèche R2 plus courtes que la mèche R1 sont projetées sur la surface de guidage (4) pour être ensuite amenées en contact avec l'âme (11) et ce, de manière illustrée à la figure 2.

Dans ce mode de réalisation, par rapport à l'exemple précédent, le règlage de l'installation est le suivant:
- vitesse Vₒ des cylindres étireurs (2-3): 150 m/mn,
- vitesse V₁ de la surface de guidage: 210 m/mn,
- vitesse linéaire des courroies de la broche (7): 400 m/mn,
- vitesse V₂ du cylindre d'appel (8): 149 m/mn.

On obtient un filé à âme ayant un tite de 200 dtex dont l'âme et la couverture sont constituées de fibres de coton.

Un tel fil peut être utilisé indifféremment en tissage ou en bonnetterie.

### Exemple 3

Cet exemple est illustré par les figures 9 et 10.

Dans ce mode de réalisation, on utilise comme matière alimentaire deux rubans R1 et R2.

Le ruban R1 est un ruban de polyester de 33000 dtex, la coupe du polyester étant de 40 mm.

Le ruban R2 est un ruban de coton, également de 33000 dtex, la longueur moyenne de coton étant de 30 mm.

Dans ce mode de réalisation, les fibres de polyester sont, à la sortie du cylindre étireur (2) et (3), déviées autour du guide (10) alors que les fibres de coton sont projetées sur la surface de guidage (4).

Le règlage de la machine est le suivant:
- vitesse Vₒ des cylindres (2-3): 150 m/mn,
- vitesse V₁ du guide (4) : 210 m/mn,
- vitesse linéaire des courroies de la broche (7): 400 m/mn,
- vitesse V₂ des cylindres d'appel (8): 149 m/mn.

On obtient un filé à âme ayant un titre de 280 dtex dont l'âme est constituée de fibres de polyester et la couverture de fibres de coton.

### Exemple 4

Cet exemple est illustré par les figures 7 et 8.

Dans cet exemple, la matière alimentaire est constituée d'une part, par une mèche de polyester R1 et d'autre part, par un ruban de coton R2.

La mèche de polyester est une mèche de 4800 Dtex et est constituée de fibres de 40 mm de longueur.

Le ruban de coton a un titre de 33000 dtex, les fibres de coton ayant une longueur moyenne de 30mm.

Les deux matières alimentaires R1 et R2 sont amenées en parallèle à l'intérieur du système d'étirage (1) de la manière illustrée à la figure 8. Elles sont maintenues séparées au moyen de guides latéraux.

Dans ce mode de réalisation, on dévie les fibres de coton autour du guide (10) alors que les fibres de polyester sont projetées sur la surface de guidage (4) pour être ensuite délivrées sur l'âme (11) à base de coton.

Les conditions opératoires sont les suivantes:
- vitesse Vₒ du cylindre étireur (2-3): 200 m/mn,
- vitesse V₁ de la surface de guidage: 260 m/mn,
- vitesse linéaire des courroies de la broche (7): 550 m/mn,
- vitesse V₂ du délivreur d'appel (8): 198 m/mn.

On obtient un filé à âme dont l'âme est constituée essentiellement de fibres de coton et est recouverte de fibres de polyester.

### Exemple 5

Cet exemple est similaire à l'exemple 4 si ce n'est que les matières sont inversées et que l'on utilise une mèche de coton R1 et un ruban de polyester R2.

Dans ce mode de réalisation, on dévie les fibres de polyester autour du guide (10) alors que les fibres de coton sont projetées sur la surface de guidage (4) pour être ensuite délivrées sur l'âme (11) à base de polyester.

Les conditions opératoires sont les suivantes:
- vitesse Vₒ du cylindre étireur (2-3): 300 m/mn,
- vitesse V₁ de la surface de guidage (4): 360 m/mn,
- vitesse linéaire de courroies de la broche (7): 750m/mn,
- vitesse V₂ du délivrent d'appel (8:) 296 m/mn.

On obtient un filé à âme dont l'âme est constituée essentiellement de fibres de polyester et est recouverte de fibres de coton.

Un tel filé peut être également utilisé directement tant en tissage qu'en bonnetterie.

### Exemple 6

Cet exemple est similaire à l'exemple 2 si ce n'est que l'on utilise une mèche de polyester et une mèche de coton ayant un même titre de 3300 Dtex.

On obtient un filé à âme dont l'âme est constituée par du polyester, les fibres de coton étant en couverture.

Un tel filé peut également être utilisé tel quel en tissage et en tricotage.

### Exemple 7

Cet exemple est illustré par les figures 11, 12 et 13.

Par rapport aux exemples précédents, on utilise comme système d'étirage commun (1) un système constitué de deux trains d'étirage (1 a-1 b). A la sortie de ces trains d'étirage (1 a-1 b) parallèles, est disposée une surface de guidage mobile (4) se présentant sous la forme d'un tambour rotatif comportant une partie cylindrique perforée (4a) disposée latéralement par rapport à une partie de plus grand diamètre (4b). Ce guide rotatif est disposé parallèlement à la sortie du système d'étirage (1 a-1 b), les fibres provenant du système (1a) étant déviées pour venir envelopper la surface (4a) alors que celles provenant du système (1b) passent tangentiellement à cette surface (4a) pour être amenées directement à la broche de fausse torsion (7). La torsion communiquée par la broche (7) remonte le long du filé formé sensiblement jusqu'au voisinage de la sortie du système d'étirage (1-2). Les fibres provenant du système (1 a) sont emprisonées dans l'âme ainsi formée.

Sur une telle installation, on réalise un filé à âme en utilisant comme matière alimentaire une mèche de coton R1 et une mèche de polyester R2 ayant chacune un titre de 3300 Dtex.

Les fibres de coton sont introduites dans le système d'étirage (la) et sont déviées à la sortie des cylindres étireurs (2-3) pour être amenées sur la surface de guidage (4) de manière à envelopper cette surface. Les fibres de polyester R2 sont introduites dans le système d'étirage (1b) et sont, quant à elles, amenées verticalement, parallèlement à la surface de guidage (4), en aval des fibres de coton.

L'installation est réglée de la manière suivante:
- vitesse Vₒ des cylindres étireurs (2-3): 300 m/mn;
- vitesse V_{I} de la surface de guidage (4): 360 m/mn;
- vitesse linéaire des courroies de la broche (7): 750 m/mn;
- vitesse V₂ du délivreur d'appel (8): 296 m/mn.

On obtient également un filé à âme dont l'âme est constituée essentiellement de fibres de polyester recouvertes de fibres de coton.

L'exemple qui précède montre bien les avantages apportés par l'invention et notamment le fait qu'il est possible, sans adaptation particulière, d'obtenir un très grand nombre de fils différents à partir d'une seule et même installation.

On a constaté qu'en procédant conformément à l'invention, non seulement on obtenait des filés de fibres à âme fibreuses de très bonnes qualités mais que, par ailleurs, les pertes de fibres étaient pratiquement totalement éliminées. De plus, le filé obtenu peut être utilisé tel quel sans avoir à lui communiquer une torsion additionnelle. Bien entendu, une telle torsion pourrait être donnée si cela était souhaité.

## Revendications

1. Procédé d'obtention d'un filé de fibres comportant une âme centrale constituée de fibres discontinues recouvertes d'une gaine externe également constituée de fibres discontinues du type selon lequel on soumet des fibres destinées à former l'âme interne à une fausse torsion pas- sagère et on projette sur le filé (11) ainsi formé, en amont de la broche de fausse torsion (7), des fibres élémentaires (12), la projection desdites fibres élémentaires (12) sur l'âme dans la zone de remontée de torsion étant réalisée au moyen d'une surface de guidage mobile (4) sur laquelle lesdites fibres sont délivrées tangentiellement et qui tend à exercer une force de traction sur leur extrémité libre, l'âme étant déplacé tantentielle- ment par rapport à la surface de guidage précitée selon une direction concourante avec la direction d'amenée des fibres, caractérisé par le fait:
- que l'ensemble desdites fibres (âme et couverture) sont soumises à l'action d'un système d'étirage commun (1),
- qu'à la sortie du système d'étirage commun (1), une partie des fibres est délivrée progressivement sur la surface de guidage mobile (4) alors que l'autre partie des fibres est éloignée par rapport à ladite surface puis est ramenée en contact avec celle-ci en aval de la zone de projection de la première partie de fibres sur ladite surface.

2. Procédé selon la revendication 1, caractérisé par le fait que les fibres formant l'âme et celles formant la couverture sont à base de matières similaires ou différentes.

3. Procédé selon l'une des revendications 1 et 2, caractérisé par le fait que les fibres destinées à former l'âme ont une longueur supérieure à celles destinées à former la couverture.

4. Procédé selon l'une des revendications 1 à 3, caractérisé par le fait que les matières permettant la réalisation du filé sont amenées au système d'étirage (1) sous la forme d'un mélange intime.

5. Procédé selon l'une des revendications 1 à 3, caractérisé par le fait que les matières destinées à former le filé sont amenées sous la forme de mèches et/ou rubans séparés.

## Patentansprüche

1. Verfahren zum Herstellen eines aus Fasern gebildeten Garnes mit einer zentralen Seele, die aus diskontinuierlichen Fasern besteht, welche mit einer äusseren, ebenfalls aus diskontinuierlichen Fasern bestehenden Hülle umgeben sind, wobei man die zur Bildung der inneren Seele vorgesehenen Fasern einer kurzzeitigen Vordrehung unterzieht und auf das so hergestellte Garn (11) stromaufwärts der Vordrehspindel Ausgangsfasern (12) aufschleudert und das Aufschleudern der Ausgangsfasern (12) auf die Seele in den Bereich des Anhebens des Verdrehens mittels einer beweglichen Führungsoberfläche erfolgt, auf welche die Fasern tangential aufgebracht werden, und die dazu neigt, eine Zugkraft auf ihr freies Ende auszuüben, wobei ferner die Seele tangential zur Führungsoberfläche entlang einer Richtung bewegt wird, die durch denselben Punkt wie die Förderrichtung der Fasern geht, dadurch gekennzeichnet,
- dass die Gesamtheit der Fasern (Seele und Beschichtung) der Wirkung eines gemeinsamen Streckersystems (1) ausgesetzt ist,
- dass am Ausgang des gemeinsamen Streckersystems (1) ein Teil der Fasern weiterlaufend auf die bewegliche Führungsoberfläche (4) gefördert wird, während der andere Teil der Fasern von der Oberfläche entfernt und dann wieder in Verbindung mit dieser stromabwärts des Aufschleuderbereiches des einen Teiles der Fasern auf die Oberfläche mitgenommen wird.

2. Verfahren nach Anspruch 1, dadurch gekennzeichnet, dass die Fasern, die die Seele bilden, und diejenigen, die die Beschichtung bilden, aus ähnlichen oder aus verschiedenen Materialien bestehen.

3. Verfahren nach Anspruch 1 oder 2, dadurch gekennzeichnet, dass die Fasern, die zur Herstellung der Seele bestimmt sind, eine grössere Länge aufweisen als diejenigen, die zur Herstellung der Beschichtung bestimmt sind.

4. Verfahren nach einem der Ansprüche 1 bis 3, dadurch gekennzeichnet, dass die Materialien, die eine Herstellung des Garnes erlauben, dem Streckersystem (1) als inniges Gemisch zugeführt werden.

5. Verfahren nach einem der Ansprüche 1 bis 3, dadurch gekennzeichnet, dass die Materialien, die zur Herstellung des Garnes vorgesehen sind, als Maschen und/oder als einzelne Bänder zugeführt werden.

## Claims

1. Method of producing a fiber-spun yarn of the type comprising a central core constituted of discontinuous fibers, said core being covered with an external sheath likewise constituted of discontinuous fibers, of the type according to which the fibers meant to form the inner core are subjected to a momentary false twist operation, after what elementary fibers are projected onto the spun yarn (11) upstream of the false twist spindle (7), the projection of said elementary fibers (12) onto the core in the upwardly twisting area being achieved by means of a movable guiding surface (4) onto which said fibers are tangentially delivered and which has a tendency to exert a pulling force on the free end of said fibers, the core being moved tangentially with respect to said guiding surface following a direction which converges with the direction along which fibers are brought, characterized in that:
- the whole fiber assembly (core and covering part) are subjected to the action of a common drawing system (1);
- at the outlet of the drawing system (1), a part of the fibers is progressively delivered onto a movable guiding surface (4), whereas the other part of the fibers is kept away from said surface in order to be brought tangential contact therewith, downstream of the zone where the first part of the fibers is projected onto said surface.

2. Method according to the claim 1, characterized in that the fibers forming the core and the fibers forming the covering part are in the same or different materials.

3. Method according one of the claims 1 and 2, characterized in that the fibers meant to form the core are longer than the fibers meant to form the covering part.

4. Method according one of the claims 1 to 3, characterized in that the materials used for producing the spun yarn are brought to the drawing system (1) in the form of an intimate mixture.

5. Method according one of the claims 1 to 3, characterized in that the materials used for producing the spun yarn are brought in the form of separate roves and/or tapes.
